# EUROPÄISCHE PATENTSCHRIFT

(11) **EP 0 180 549 B1**
(45) Veröffentlichungstag und Bekanntmachung des Hinweises auf die Patenterteilung: **16.01.1991**
(21) Anmeldenummer: 85810488.8
(22) Anmeldetag: 28.10.1985
(51) Int. Cl.: G03C 1/485

(54) **Verfahren zur Herstellung photographischer Direktpositivemulsionen**
Process for making photographic direct-positive emulsions
Procédé de préparation d'émulsions photographiques positives directes

(30) Priorität: 02.11.1984 CH 5268/84
(43) Veröffentlichungstag der Anmeldung: 07.05.1986
(73) Patentinhaber: ILFORD AG, 1701 Fribourg (CH)
(72) Erfinder: Kriebel, Arnd, Dr., CH-1723 Marly (CH)
(74) Vertreter: Matthews, Richard Nordan

(56) Entgegenhaltungen:
- DE-A- 1 547 787
- DE-A- 3 205 871
- FR-A- 2 209 949
- US-A- 2 497 917
- US-A- 4 581 328
- J.M. EDER: "Ausführliches Handbuch der Photographie", 3. Auflage, Band 2, Teil 1, 1927, Seiten 567-584, Verlag von Wilhelm Knapp, Halle (Saale); H. LÜPPO-CRAMER: 13. Kapitel: "Die Eigenart des Jodsilberbildes"

## Beschreibung

Die vorliegende Erfindung betrifft ein Verfahren zur Herstellung photographischer Direktpositivemulsionen.

Photographische Direktpositivemulsionen auf der Basis von Silberhalogeniden sind schon lange bekannt. Eine Uebersicht über die bekannten Verfahren zur Erzeugung von direktpositiven Silberhalogenidmaterialien findet sich in T. H. James, The Theory of the Photographic Process, 4. Auflage, 1977, Macmillan Publishing Co., Inc., Seite 182 bis 193. Praktische Bedeutung haben jedoch nur zwei Verfahren erlangt, nämlich die bildmässige Zerstörung von Schleierkeimen an der Oberfläche verschleierter Silberhalogenidkristalle durch Belichtung (Photohole Bleaching oder Surface Fog Destruction) und anschliessender Entwicklung oder die Verwendung von unverschleierten Innenbildemulsionen, die bei der Belichtung ein latentes Bild vorzugsweise im Kristallinnern bilden, mit anschliessender verschleiernder Entwicklung in Gegenwart eines sog. Keimbildners (Internal Image Desensitization).

Die erste Klasse von Direktpositivemulsionen ist beispielsweise in US-A-3 501 305, 3 501 306, 3 501 307, 3 501 309, 501 310,3 531 288,3 598 596,3 615 517,3 697 281 und 4 045 228 beschrieben. Diese Emulsionen haben aber eine Reihe grundsätzlicher Nachteile, die ihre Anwendung wesentlich einschränken. Die Empfindlichkeit der Emulsionen ist abhängig vom Grad der Verschleierung, d.h. der Anzahl und Grösse der Schleierkeime. Mit zunehmendem Verschleierungsgrad sinkt die Empfindlichkeit bei zunehmender Maximaldichte. Dies führt zu Instabilitäten bei der Lagerung der Materialien. Zur Erzielung einer optimalen Empfindlichkeit ist zudem die Anwesenheit einer hohen Konzentration eines Elektronenakzeptors (Desensibilisators) an der Kristalloberfläche nötig. Diese Elektronenakzeptoren sind im allgemeinen nicht diffusionsfest und verhindern damit eine Anwendung dieser Emulsionstypen in Mehrschichtmaterialien wie sie zur Farbphotographie nötig sind.

Die zweite Klasse von Direktpositivemulsionen ist beispielsweise in US-A-2 497 917, 3 367 778, 3 761 266, 3 917 485 und 4 395 478, DE-A-3 205 871, DE-C-3 241 643, 2 402 130, 2 211 769, 2 211 728 und 2 136 081 oder in Research Disclosure Nr. 15 162, Vol. 151, November 1976 und Nr. 22 534, Januar 1983, Seite 49, beschrieben. Diese Direktpositivemulsionen besitzen zwar nicht die Nachteile des "Photohole Bleaching" und ergeben auch höhere Empfindlichkeit, jedoch ist zur Verarbeitung eine verschleiernde Entwicklung oder eine homogene Zweitbelichtung notwendig. Deshalb ist es nicht möglich, diese Art von Direktpositivemulsionen in Mehrschichtmaterialien in Kombination mit Silberhalogenidnegativemulsionen, die ein latentes Oberflächenbild bilden, anzuwenden, wie es beispielsweise zur Maskierung eines Silberfarbbleichmaterials erforderlich ist. Die Maskierung von Silberfarbbleichmaterial ist z.B. in US-A-4 046 566 beschrieben.

Aufgabe vorliegender Erfindung ist daher die Herstellung hochempfindlicher Direktpositivemulsionen, die ohne Anwendung eines üblichen Verschleierungsmittels oder Desensibilisators in üblichen photographischen Entwicklern und ohne homogene Zweitbelichtung verarbeitet werden können.

Es wurde nun gefunden, dass hochempfindliche Direktpositivemulsionen erhalten werden können, wenn man die Oberfläche von Silberhalogenidkristallen mit geschichtetem Kristallaufbau, deren Kern chemisch sensibilisiert ist, chemisch sensibilisiert und anschliessend ganz oder teilweise zu Silberjodid konvertiert.

Gegenstand der vorliegenden Erfindung ist daher ein Verfahren zur Herstellung von Direktpositivemulsionen, die Silberhalogenidkristalle mit geschichtetem Aufbau enthalten, deren Kern chemisch sensibilisiert ist und die ein latentes Innenbild liefern können, dadurch gekennzeichnet, dass man auf chemisch sensibilisierte Silberhalogenidkerne eine Hülle von Silberhalogenid aufwachsen lässt, die Oberfläche der Hülle zuerst einer Schwefel-Goldsensibilisierung und dann einer Behandlung mit Jodidionen unterzieht.

Ein weiterer Gegenstand der Erfindung sind die nach dem erfindungsgemässen Verfahren hergestellten Direktpositivemulsionen.

Gegenstand der Erfindung sind ferner auch die Verwendung dieser Direktpositivemulsionen in photographischen Aufzeichnungsmaterialien, insbesondere in photographischen Elementen und Filmeinheiten für die chromogene Entwicklung, für Farbdiffusionstransferprozesse und für das Silberfarbbleichverfahren.

Zur Herstellung der erfindungsgemässen Direktpositivemulsionen werden Silberhalogenidemulsionen mit einem geschichteten Kristallaufbau verwendet, die in der Lage sind, ein latentes Innenbild zu bilden: Solche Emulsionen können nach verschiedenen, bekannten Verfahren hergestellt werden. So ist beispielsweise in US-A-3 206 313 die Herstellung solcher Emulsionen beschrieben, wobei chemisch sensibilisierte Silberhalogenidkristalle mit kleineren Silberhalogenidkristallen gemischt werden, die dann durch Ostwaldreifung auf die grösseren Kristalle aufwachsen, wobei eine Hülle um die grösseren Kristalle (Kerne) gebildet wird. Die Hülle der Kristalle kann aber auch durch direkte Auffällung von Silberhalogenid auf den Kern aufgebracht werden, wie dies beispielsweise in GB-A₋1 027 146 beschrieben ist. Als Kernemulsionen können die bekannten Silberhalogenidemulsionstypen verwendet werden, wie sie beispielsweise in Research Disclosure Nr. 17 643, Abschnitt 1 A bis C, Dezember 1978, Research Disclosure Nr. 22534, Januar 1983, oder in GB―A―1 507989, 1 520 976, 1 596602 und 1 570 581 oder DE―A―3 241 634, 3 241 638, 3 241 641, 3241 643, 3 241 645 und 3 241 647 beschrieben sind.

In einer bevorzugten Ausführungsform haben die Kerne eine enge Kristallgrössenverteilung, d.h. der Variationskoeffizient der Kristallgrösse ist kleiner als 20%. (Der Variationskoeffizient ist definiert als die 100fache Standardabweichung des Kristalldurchmessers geteilt durch den mittleren Kristalldurchmesser).

Die Kernemulsion wird nach bekannten Methoden, wie sie beispielsweise in Research Disclosure No. 17 643, Abschnitt IIIA beschrieben sind, chemisch sensibilisiert ist ein optimales Verhältnis von Empfindlichkeit und Schleier erreicht ist. Vorzugsweise erfolgt die chemische Sensibilisierung unter Verwendung von Schwefel-, Selen- und/oder Tellurverbindungen oder unter Verwendung von Edelmetallverbindungen als Sensibilisierungsmittel. Die chemische Sensibilisierung kann aber auch unter Verwendung einer Kombination von Schwefel-, Selen- und/oder Tellurverbindungen mit Edelmetallverbindungen erfolgen, wobei besonders geeignete Edelmetallverbindungen Iridium- und vor allem Goldverbindungen sind. Die Empfindlichkeit der Kernemulsion bestimmt weitgehend die Empfindlichkeit der daraus resultierenden erfindungsgemässen Direktpositivemulsionen.

Schwefel-, Selen- und Tellursensibilisierungsmittel werden je nach Kristallart und -grösse in Mengen von etwa 0,1 bis 100 u Mol pro Mol Silber angewandt, die Edelmetallsensibilisierungsmittel in Mengen von 0,01 bis 200 u-Mol pro Mol Silber. Günstige Mengen liegen auch im Bereich von 0 bis 50 p Mol pro Mol Silber Schwefel-, Selen- und Tellursensibilisierungsmittel und von 0 bis 25 p Mol pro Mol Silber Edelmetallsensibilisierungsmittel.

Die sensibilisierte Kernemulsion wird dann mit weiterem Silberhalogenid umhüllt, vorzugsweise durch direktes Auffällen von weiterem Silberhalogenid auf die sensibilisierten Kerne durch das kontrollierte Doppelstrahlverfahren. Die Hülle kann aus Silberbromid, Silberchlorid oder Silberchlorobromid bestehen.

Die Dicke der Hülle mass genügend gross sein, um die Sensibilisierungszentren der Kernemulsion vor der Einwirkung des Entwicklers zu. schützen. Sie ist somit abhängig vom Lösungsvermögen des Entwicklers und den Entwicklungsbedingungen wie Entwicklungszeit und Temperatur. Im allgemeinen beträgt das Verhältnis des Volumens des Kerns zum Volumen der Hülle etwa 1:50 bis 5:1.

Nach Erzeugung der Silberhalogenidhülle kann die Emulsion mit bekannten Waschtechniken wie sie z.B. in Research Disclosure Nr. 17 643, Abschnitt IIA, Dezember 1978, beschrieben sind, von wasserlöslichen Salzen befreit werden.

Ein Waschprozess kann aber auch schon nach der Fällung der Kernemulsion angewandt werden, falls dies nötig ist. Die so erhaltenen Emulsionen werden durch eine Schwefel-Goldsensibilisierung, vorzugsweise Schwefel-Goldsensibilisierung der Kristalloberfläche und anschliessende Behandlung mit Jodidionen in Direktpositivemulsionen umgewandelt.

Dabei ist der Grad der Oberflächensensibilisierung von einer Reihe von Parametern abhängig, z.B. vom Kristallaufbau, der Kristallgrösse und -form, der Art der Sensibilisierung des Kerns usw. Vorzugsweise werden 1 bis 50 p Mol, insbesondere 4 bis 15 p Mol, eines Schwefelsensibilisierungsmittels, z.B. Natriumthiosulfat, und 1 bis 100 µ Mol, insbesondere 3 bis 25 u Mol, eines Edelmetallsensibilisierungsmittels, z.B. Goldchlorwasserstoffsäure oder Goldrhodanid, angewandt. Die Bedingungen der Oberflächensensibilisierung sind so zu wählen, dass höchstens 60% des Silberhalogenids entwickelt werden, wenn man die oberflächensensibilisierte Emulsion 4 Minuten lang bei 30°C in einem Entwickler der im folgenden Beispiel 1 gezeigten Zusammensetzung entwickelt.

Die erfindungsgemässe Umwandlung in Direktpositivemulsionen erfolgt durch eine Behandlung dieser Emulsionen mit Jodidionen. Hierzu werden die Emulsionen mit einer Lösung eines Alkalimetalljodids versetzt und einige Zeit bei Temperaturen zwischen 30 und 80°C digeriert. Dann wird durch Zugabe von Silbernitratlösung ein pAg-Wert von etwa 8 bis 9, vorzugsweise 8,5 eingestellt.

Die Menge des zugesetzten Jodids ist abhängig von der Form und Grösse der Silberhalogenidkristalle und vom Grad der Oberflächensensibilisierung. Im allgemeinen werden 0,1 bis 20 Mol-%, vorzugsweise 0,5 bis 10 Mol-% Jodid bezogen auf das gesamte Silberhalogenid, zugegeben.

Bei dieser Behandlung mit Jodidionen wird die Oberfläche der Hülle ganz oder teilweise zu Silberjodid konvertiert. Die Jodidbehandlung und anschliessend pAg-Korrektur führen aber nicht zu einer die Kristallform zerstörenden Konversion der Silberhalogenidkristalle.

Die so hergestellten erfindungsgemässen Emulsionen ergeben ohne weitere Zusätze nach einfacher, üblicher Belichtung und Entwicklung in üblichen photographischen Entwicklern ein direktpositives Bild der Vorlage.

Die erfindungsgemässen Emulsionen können auch spektral sensibilisiert werden, z.B. für die Verwendung in Farbmaterialien für den roten, grünen oder blauen Spektralbereich des sichtbaren Spektrums. Im allgemeinen sind alle spektralen Sensibilisatoren, oder Kombinationen davon, die zur spektralen Sensibilisierung von negativ arbeitenden Silberhalogenidemulsionen geeignet sind, auch zur spektralen Sensibilisierung der erfindungsgemässen Direktpositivemulsionen geeignet. Beispiele solcher Sensibilsierungsfarbstoffe und -techniken finden sich in Research Disclosure Nr. 17 643, Abschnitt IV und insbesondere in Research Disclosure Nr. 22 534, Januar 1983, Seiten 24 bis 28.

Vorzugsweise erfolgt die spektrale Sensibilisierung im Anschluss an die Jodidbehandlung der Kristalle. Es kann jedoch auch vorteilhaft sein, wenn die spektrale Sensibilisierung gleichzeitig mit der chemischen Sensibilisierung der Kristallhülle erfolgt.

Die erfindungsgemässen Direktpositivemulsionen enthalten ein Dispersionsmedium, in dem die Silberhalogenidkristalle dispergiert sind. Das Dispersionsmedium der Direktpositivemulsionsschichten und anderer Schichten der photographischen Elemente kann verschiedene Kolloide allein oder in Kombination als Bindemittel oder Dispergiermittel enthalten. Bevorzugte Bindemittel und Dispersionsmittel wie z.B. Gelatine und Gelatinederivate sind z.B. in Research Disclosure 17 643, Abschnitt IX beschrieben.

Die mit den erfindungsgemässen Direktpositivemulsionen hergestellten photographischen Elemente und Filmeinheiten können mit bekannten Härtungsmitteln wie z.B. aus Research Disclosure Nr. 17 643, Abschnitt X bekannt, gehärtet werden, um eine Verarbeitung bei höheren Temperaturen zu ermöglichen.

Zum Schutze vor Instabilitäten, die die Eigenschaften der Direktpositivmaterialien verändern könnten, können Stabilisatoren, Antischleiermittel, Mittel zur Verminderung der Druckempfindlichkeit, Stabilisierungsmittel für latente Bilder und ähnliche Zusätze, wie sie üblicherweise zur Herstellung photographischer Emulsionen verwendet werden, zugesetzt werden. Derartige Zusätze sind beispielsweise aus Research Disclosure Nr. 17 643, Dezember 1978, Abschnitt VI bekannt. Viele Antischleiermittel, die in Emulsionen wirksam sind, lassen sich auch in Entwicklern verwenden. Derartige Antischleiermittel werden beispielsweise näher beschrieben in C. E. K. Mees, The Theory of the Photographic Process, 2. Ausgabe, Verlag Macmillan, 1954, Seiten 677-680.

In manchen Fällen lassen sich vorteilhafte Ergebnisse dann erreichen, wenn die erfindungsgemässen Direktpositivmaterialien in Gegenwart von bestimmten Antischleiermitteln entwickelt werden, wie sie beispielsweise in US-A-2 497 917 beschrieben werden.

Vorteilhafte Ergebnisse können auch dann erhalten werden, wenn die Direktpositivmaterialien in Gegenwart von vergleichsweise hohen Konzentrationen z.B. bis zu 5, vorzugsweise 1 bis 3 g pro Liter Entwicklerlösung der oben erwähnten Antischleiermittel entwickelt werden, oder wenn diese Verbindungen in die photographischen Aufzeichnungsmaterialien eingearbeitet werden, beispielsweise in Konzentrationen von bis zu 1000, vorzugsweise von 100 bis 500 mg pro Mol Silber.

Zusätzlich zu den genannten Additiven kann eine Vielzahl von anderen üblichen photographischen Zusätzen in den erfindungsgemässen Direktpositivemulsionen verwendet werden. Solche Zusätze sind beispielsweise in Research Disclosure Nr. 17643, Dezember 1978, in den Abschnitten V, VIII, XI-XIV, XVI, XX und XXI näher beschrieben.

Zur Erreichung eines grösseren Belichtungsspielraums können erfindungsgemässe Direktpositivemulsionen verschiedener Empfindlichkeit miteinander gemischt werden.

Die erfindungsgemässen Emulsionen können zur Erfüllung spezieller Anforderungen auch mit konventionellen Negativemulsionen, die ein Oberflächenbild bilden, gemischt oder kombiniert werden. Letzteres ist vor allem für die Maskierung von Silberfarbbleichmaterialien von Bedeutung. Dies wird im folgenden Beispiel 11 gezeigt.

In der einfachsten Form enthält ein erfindungsgemässes Aufzeichnungsmaterial eine Direktpositivemulsionsschicht.

Die Aufzeichnungsmaterialien können jedoch auch mehr als nur eine Direktpositivemulsionsschicht aufweisen, wie auch Deckschichten, Haftschichten und Zwischenschichten, wie sie in üblichen photographischen Aufzeichnungsmaterialien vorliegen. Anstatt Emulsionen miteinander zu vermischen, wie oben beschrieben, lässt sich der gleiche Effekt oftmals auch dadurch erreichen, dass die Emulsionen in Form von separaten Schichten aufgetragen werden. So ist die Verwendung von separaten Emulsionsschichten zur Erzielung eines vorteilhaften Belichtungsspielraumes bespielsweise aus Zelikman und Levi, Making and Coating Photographic Emulsions, Focal Press, 1964, Seiten 234-238 und GB-B-923 045 bekannt.

Des weiteren ist bekannt, dass sich eine erhöhte photographische Empfindlichkeit erzielen lässt, wenn vergleichsweise empfindliche und vergleichsweise weniger empfindliche Direktpositivemulsionsschichten in getrennten Schichten auf einen Träger aufgetragen werden, anstatt sie zu vermischen. Vorzugsweise liegt die empfindlichere Emulsionsschicht der Belichtungsquelle näher als die weniger empfindliche Emulsionsschicht. Anstatt zwei Emulsionsschichten zu verwenden, können auch drei oder noch mehr Emulsionsschichten übereinander angeordnet werden.

Bei der Herstellung der erfindungsgemässen direktpositiven Aufzeichnungsmaterialien können die verschiedensten üblichen Schichtträger verwendet werden. Zu ihnen gehören Schichtträger aus polymeren Filmen, Holzfasern, z.B. Papier, Metallfolien, Glasträger und Träger aus keramischen Materialien, gegebenenfalls ausgerüstet mit einer oder mehreren Haftschichten, um die adhäsiven und antistatischen Eigenschaften, die Dimensionseigenschaften, Antilichthofeigenschaften und/oder andere Eigenschaften der Trägeroberfläche zu verbessern. Derartige Schichtträger sind beispielsweise aus Research Disclosure Nr. 17643, Dezember 1978, Abschnitt XVII, bekannt.

Die erfindungsgemässen direktpositiven Aufzeichnungsmaterialien können nach üblichen Methoden wie sie z.B. in Research Disclosure Nr. 17643, Abschnitt XVIII beschrieben sind, belichtet werden. Die erfindungsgemäss erzielbaren Vorteile kommen insbesondere dann zur Geltung, wenn eine bildweise Belichtung mit elektromagnetischer Strahlung desjenigen Bereiches des Spektrums erfolgt, in dem die vorhandenen spektralen Sensibilisierungsmittel Absorptionsmaxima aufweisen. Sind die photographischen Aufzeichnungsmaterialien dazu bestimmt, im blauen, grünen, roten oder infraroten Bereich aufzuzeichnen, so ist ein spektraleₛ Sensibilisierungsmittel, das im blauen, grünen, roten oder infraroten Bereich des Spektrums absorbiert, zugegen. Im Falle von Schwarz-Weiss-Aufzeichnungsmaterialieri hat es sich als vorteilhaft erwiesen, wenn die Aufzeichnungsmaterialien orthochromatisch oder panchromatisch sensibilisiert sind, um den Empfindlichkeitsbereich in das sichtbare Spektrum zu verschieben. Die zur Belichtung verwendete Strahlung kann entweder nichtkohärent (Randomphase) oder kohärent (in Phase, erzeugt durch Laser) sein. Die Aufzeichnungsmaterialien lassen sich des weiteren bildweise bei normalen, erhöhten oder verminderten Temperaturen und/oder Drücken mit Lichtquellen der verschiedensten Intensität belichten. Dies kann kontinuierlich oder intermittierend geschehen. Die Belichtungszeiten können je nach Intensität Minuten bis Mikrosekunden betragen, sie können nach üblichen bekannten sensitometrischen Methoden bestimmt werden, wie sie beispielsweise näher beschrieben werden von T. H. James in The Theory of the Photographic Process, 4. Ausgabe, Verlag Macmillan, 1977, Kapitel 4, 6, 17, 18 und 23.

Das lichtempfindliche Silberhalogenid der Aufzeichnungsmaterialien kann nach der Belichtung in üblicher Weise zu sichtbaren Bildern entwickelt werden, indem das Silberhalogenid mit einem wässrigen alkalischen Medium, das eine Entwicklerverbindung enthält, in Kontakt gebracht wird.

Bei den zur Entwicklung des Silberhalogenides verwendeten Entwicklern handelt es sich um Oberflächenentwickler. Der Begriff "Oberflächenentwickler" umfasst dabei solche Entwickler, die latente Oberflächenbildzentren auf einem Silberhalogenidkorn freilegen, jedoch keine im wesentlichen latenten Innenbildzentren in einer latente Innenbilder liefernden Emulsion freilegen unter den Bedingungen, die im allgemeinen zur Entwicklung einer oberflächenempfindlichen Silberhalogenidemulsion angewandt werden. In den Oberflächenentwickler können ganz allgemein die üblichen Silberhalogenidentwicklerverbindungen oder Reduktionsmittel verwendet werden, jedoch ist das Entwicklerbad oder die Entwicklerzusammensetzung im allgemeinen von einem Silberhalogenidlösungsmittel, z.B. wasserlöslichen Thioc^{y}anaten, wasserlöslichen Thioethern, Thiosulfaten und Ammoniak, im wesentlichen frei, welche das Silberhalogenidkorn aufbrechen oder lösen, unter Freilegung des Innenbildes. Gelegentlich sind vergleichsweise geringe Mengen an Halogenidionen im Entwickler wünschenswert oder werden in die Emulsion als Halogenid freisetzende Verbindungen einverleibt, doch werden hohe Konzentrationen an Jodid oder Jodid freisetzenden Verbindungen vermieden, um ein Aufbrechen des Kornes zu vermeiden.

Typische Silberhalogenidentwicklerverbindungen, die in den Entwicklern verwendet werden können, sind z.B. Hydrochinone, Brenzkatechine, Aminophenole, 3-Pyrazolidone, Ascorbinsäure und seine Derivate, Reduktone, Phenylendiamine oder Kombinationen hiervon. Die Entwicklerverbindungen können dabei in die Aufzeichnungsmaterialien selbst eingearbeitet werden, wobei sie nach der bildweisen Belichtung mit dem Silberhalogenid in Kontakt gebracht werden. In bestimmten Fällen jedoch werden sie vorzugsweise in einer Entwicklerlösung oder einem Entwicklerbad verwendet.

Die Entwicklung erfolgt vorzugsweise bei erhöhten Temperaturen z.B. zwischen 30 und 60°C.

Photographische Direktpositivmaterialien, sowie Elemente und Filmeinheiten, die die erfindungsgemässen Direktpositivemulsionen enthalten, können in bekannter Weise zur Herstellung von Farbbildern durch selektive Zerstörung oder Bildung von Farbstoffen verwendet werden, z.B. zur Bilderzeugung durch chromogene Entwicklung oder durch das Silberfarbbleichverfahren. Diese Verfahren sind in T. H. James, The Theory of the Photographic Process, 1977, Seiten 335 bis 372, beschrieben.

Auch für photographische Diffusionstransferprozesse, wie sie beispielsweise in Research Disclosure Nr. 15 162, November 1976 beschrieben sind, können die erfindungsgemässen Direktpositivemulsionen verwendet werden.

Die erfindungsgemässen Direktpositivemulsionen zeichnen sich durch die Einfachheit der Herstellung, die hohe Empfindlichkeit und universelle Anwendbarkeit aus. Sie zeigen keine Neigung zu Rereversal, d.h. der Bildung eines Negativbildes bei Ueberbelichtung und besitzen eine gute Stabilität bei der Lagerung.

Die nachfolgenden Beispiele erläutern die Erfindung.

### Beispiel 1

Eine Silberbromidemulsion, die monodisperse kubische Kristalle von 0,23 pm Kantenlänge enthält, wird mit kontrolliertem Doppelstrahlverfahren hergestellt, wobei bei pAg 5,9 und 65°C je 685 ml 4-molarer Kaliumbromid- und Silbernitratlösung zu einer Lösung aus 32 g Gelatine in 650 ml Wasser zugeführt werden.

Diese Kernemulsion wird einer Schwefel-Goldsensibilisierung unterworfen. Hierzu wird bei 40°C ein pAg-Wert von 8,5 eingestellt und pro Mol Silberbromid mit 18 p Mol Natriumthiosulfat und 11 g Mol Goldchlorwasserstoffsäure 20 Minuten lang bei 65°C digeriert.

Auf die chemisch sensibilisierte Kernemulsion lässt man eine oktaedrische Silberbromidhülle aufwachsen. Dies erfolgt nach Zugabe von 665 g einer 20 Gew.-%igen Gelatinelösung durch kontrollierte, gleichzeitige Zufuhr von je 2140 ml 4-molarer Kaliumbromid- und Silbernitratlösung bei pAg 9,0.

Man erhält oktaedrische Kristalle mit einer volumenäquivalenten Kubenkantenlänge von 0,38 pm.

Diese Emulsion wird in der üblichen Weise geflockt, um lösliche Salze zu entfernen und in Gelatinelösung redispergiert, so dass eine Emulsion entsteht, die 50 g Gelatine und 1 Mol AgBr pro kg enthält.

Diese Emulsion wird nochmals chemisch sensibilisiert. Man stellt bei 40°C einen pH-Wert von 6,5 und einen pAg-Wert von 8,5 ein, gibt 12 p Mol Natriumthiosulfat und 8 p Mol Goldchlorwasserstoffsäure pro Mol Silberbromid hinzu, erhitzt auf 65°C und digeriert 40 Minuten lang.

Nach üblicher Belichtung und Entwicklung würde diese Emulsion ein sehr schwaches, unempfindliches photographisches Negativbild ergeben.

Die Umwandlung dieser Emulsion in eine Direktpositivemulsion erfolgt erfindungsgemäss durch einfache Digestion mit Kaliumjodid. Man versetzt 1 kg Emulsion mit 810 ml einer wässrigen 0,1 m Kaliumjodidlösung (dies entspricht einer Jodidmenge von 8,1 Mol-%, bezogen auf die Silbermenge), digeriert 5 Minuten lang bei 40°C und stellt dann durch Zugabe von 1 m Silbernitratlösung einen pAg-Wert von 8,5 ein.

Man vergiesst diese Emulsion auf einen Polyesterfilm mit 2g/m² Silber und 7,5g/m² Gelatine und 85 mg/m² des Härters 1₋Amino-3-hydroxy-5-methylmorpholiniumtriazintetrafluoroborat. Die getrocknete Schicht wird in der üblichen Weise hinter einem Stufenkeil belichtet und 4 Minuten bei 30°C in einem Entwickler der folgenden Zusammensetzung entwickelt:

Nach der Entwicklung wird in üblicher Weise fixiert, gewässert und getrocknet. Man erhält ein positives Bild des aufbelichteten Stufenkeils mit folgenden sensitometrischen Werten:

### Beispiel 2

Dieses Beispiel zeigt, dass mit grösseren Kristallen eine höhere Empfindlichkeit erreicht werden kann.

Analog Beispiel 1 wird zunächst eine monodisperse, kubische Silberbromidemulsion mit einer mittleren Kantenlänge von 0,5 pm hergestellt. Diese Emulsion wird mit 8 µ Mol Natriumthiosulfat und 5 µ Mol Goldchlorwasserstoffsäure pro Mol Silberhalogenid 20 Minuten bei 65°C gereift und anschliessend mit einer oktaedrischen Silberbromidhülle umgeben, bis Kristalle mit einer volumenäquivalenten Kubenkantenlänge von 0,74 pm entstehen. Dann wird die Emulsion geflockt, gewaschen und in Gelatinelösung redispergiert. Nach Zusatz von 5,4 µ Mol Natriumthiosulfat und 3,5 p Mol Goldchlorwasserstoffsäure pro Mol AgBr wird bei pAg 8,5 weitere 40 Minuten bei 65°C gereift.

Zu 1 kg Emulsion (enthaltend 1 Mol AgBr) fügt man 360 ml einer 0,2 molaren Kaliumjodidlösung und digeriert 5 Minuten lang bei 40°C und stellt dann einen pAg-Wert von 8,5 ein.

Zur sensitometrischen Prüfung verfährt man wie in Beispiel 1 angegeben und erhält ein direktpositives Bild mit folgenden sensitometrischen Werten:

Die Emulsion aus Beispiel 2 ist somit um 1,09 log. Einheiten oder 12mal empfindlicher als die Emulsion aus Beispiel 1.

### Beispiel 3

Dieses Beispiel zeigt die Herstellung von Direktpositivemulsionen mit Kristallen, die kubische Begrenzungsflächen besitzen.

Auf die in Beispiel 1 beschriebene Kernemulsion (Schwefel-Goldsensibilisierte, kubische Silberbromidkristalle mit 0,23 µm Kantenlänge) wird eine kubische Silberbromidhülle aufgefällt. Hierzu werden 4-molare Lösungen von Silbernitrat und Kaliumbromid bei 65°C, pAg 5,9 und pH 5,1 zugeführt, bis die Kristalle eine Kantenlänge von 0,75 µm erreicht haben.

Die Emulsion wird geflockt und in Gelatinelösung redispergiert, so dass eine Emulsion entsteht, die pro kg 1 Mol AgBr und 50 g Gelatine enthält.

Zur Oberflächensensibilisierung werden bei 40°C pH 6,5 und pAg 8,5 eingestellt. Es werden dann 5,5 p Mol Natriumthiosulfat und 4,25 u Mol Goldchlorwasserstoffsäure pro Mol Silberbromid zugegeben und 40 Minuten lang bei 65°C digeriert.

Dann werden 1000 g Emulsion mit 3500 g einer 9,3 Gew.-%igen Gelatinelösung verdünnt und 55 ml einer 0,1 molaren Kaliumjodidlösung zugegeben. Anschliessend wird 5 Minuten lang bei 40°C digeriert und ein pAg-Wert von 8,5 und ein pH-Wert von 6,5 eingestellt. Die Emulsion wird mit einem Silberauftrag von 2 g Silber pro m² auf einen transparenten Polyesterträger vergossen und, wie in Beispiel 1 beschrieben, belichtet und verarbeitet. Man erhält ein positives Bild mit den sensitometrischen Daten:

### Beispiel 4

Dieses Beispiel zeigt, dass auch polydisperse, oktaedrische Silberhalogenidkristalle zur Herstellung von Direktpositivemulsionen verwendet werden können.

Zu einer Lösung von 31,4 g Gelatine in 3230 ml Wasser gibt man 574 ml einer 4-molaren Kaliumbromidlösung. Man erwärmt auf 60°C und gibt innerhalb von 30 Sekunden eine Lösung von 463,6 g Silbernitrat in 1764 ml Wasser unter gutem Rühren hinzu. Anschliessend werden innerhalb von 20 Minuten weitere 309 g Silbernitrat, gelöst in 1168 ml Wasser, zugegeben. Man erhält polydisperse Zwillingskristalle mit oktaedrischen Begrenzungsflächen mit einer mittleren volumenäquivalenten Kubenkantenlänge von 0,32 pm.

Die Emulsion wird dann, wie in Beispiel 1 beschrieben, geflockt und redispergiert. Die redispergierte Emulsion wird bei pH 6,3 und pAg 8,5 mit 44 µ Mol Natriumthiosulfat und 25 µ Mol Goldchlorwasserstoffsäure 60 Minuten lang bei 65°C sensibilisiert. Dann wird bei 65°C und pAg 9,0 eine Silberbromidhülle aufgefällt. Dies erfolgt durch kontrollierten Doppeleinlauf von je 550 ml 4-molarer Lösungen von Silbernitrat und Kaliumbromid unter Vermeidung von Renukleation.

Man erhält Silberbromidkristalle mit einer volumenäquivalenten Kubenkantenlänge von 0,48 pm.

Die Emulsion wird ein zweites Mal geflockt, redispergiert und chemisch sensibilisiert durch Zugabe von 5,4 p Mol Natriumthiosulfat und 25 p Mol Goldchlorwasserstoffsäure pro Mil Silberbromid und 30 Minuten lange Reifung bei 65°C und pAg 8,5.

Dann werden 2500 ml einer 10,2 Gew.-%igen Gelatinelösung und 400 ml einer 0,1 molaren Kaliumjodidlösung (entspricht 4 Mol-% des Silberbromids) zugegeben. Man digeriert 15 Minuten lang bei 40°C und stellt einen pAg-Wert von 8,5 und einen pH-Wert von 6,5 ein. Die Emulsion wird auf einen transparenten Polyesterträger vergossen (Silberauftrag 2 g pro m²), wie in Beispiel 1 belichtet und verarbeitet. Man erhält ein direktpositives Bild mit den folgenden sensitometrischen Daten:

### Beispiel 5

Dieses Beispiel zeigt den Einfluss der Art der chemischen Sensibilisierung der Kristalloberfläche und der nachfolgenden Behandlung mit Jodidionen.

Es wird eine Silberbromidemulsion mit einem chemisch sensibilisierten Kern und einer darauf aufgewachsehen Hülle hergestellt, wie dies in Beispiel 2 beschrieben ist. Die Oberflächensensibilisierung der oktaedrischen Hülle erfolgt jedoch nur mit 3,7 p Mol Natriumthiosulfat pro Mol Silberbromid. Diese Emulsion wird in drei Teile A, B und C geteilt, die dann mit verschiedenen Mengen an Kaliumjodid (Tabelle 1) digeriert werden. Dann werden die drei Emulsionen, wie in Beispiel 2 angegeben, vergossen, belichtet und verarbeitet.

Die sensitometrischen Resultate sind in Tabelle 1 angegeben.

Man sieht, dass reine Schwefelsensibilisierung der Kristalloberfläche, unabhängig von der Jodidbehandlung, praktisch keine Maximaldichte und damit kein Direktpositivbild ergibt.

### Beispiel 6

Dieses Beispiel zeigt den Einfluss der Jodiddigestion auf die Maximaldichte des Direktpositivbildes.

Es werden drei Emulsionen D_{;} E, F hergestellt, wie es in Beispiel 2 beschrieben ist. Die drei Emulsionen unterscheiden sich nur durch die Jodidmenge, die zur abschliessenden Digestion zugegeben wird. In Tabelle 2 sind die Jodidmengen und die sensitometrischen Resultate angegeben. Sie zeigen klar, dass ohne Jodiddigestion kein Direktpositivbild erhalten wird (Emulsion F) und dass die Maximaldichte des Direktpositivbildes durch steigende Jodidmengen erhöht werden kann.

### Beispiel 7

Dieses Beispiel zeigt, dass die erfindungsgemässen Direktpositivemulsionen auch spektral sensibilisiert werden können. Drei Teile G, H, 1 der in Beispiel 2 beschriebenen Emulsion werden mit verschiedenen Mengen des Grünsensibilisators der Formel spektral sensibilisiert. Die drei Emulsionen werden mit einem Silberauftrag von 0,3 g Silber pro m² auf einen polyäthylenbeschichteten Papierträger vergossen und einmal hinter einem Grünfilter und einmal hinter einem Blaufilter belichtet und wie in Beispiel 1 angegeben verarbeitet.

Die sensitometrischen Resultate sind in Tabelle 3 angegeben.

### Beispiel 8

Zu einer Lösung von 60 g Gelatine, 32 g Ammoniumnitrat und 50 ml 4 m Natronlauge in 1875 ml Wasser lässt man bei 40°C innerhalb von 30 Minuten je 1000 ml 4 m Silbernitrat- und 4 m Kaliumbromidlösung zufliessen, wobei der pAg-Wert auf 8,5 gehalten wird. Die 4 m Kaliumbromidlösung enthält zusätzlich noch 32 g Ammoniumnitrat und 50 ml 4 m Natronlauge pro 1 Liter Lösung. Man erhält kubische Silberbromidkristalle mit einer mittleren Kantenlänge von 0,47 pm. Die Emulsion wird geflockt, gewaschen und redispergiert, so dass 1 kg der redispergierten Emulsion 1 Mol Silber und 5 Gew.-% Gelatine enthält. Diese Emulsion wird in 4 Teile K, L, M und N aufgeteilt und bei 65°C, pH 6,0 und pAg 8,5 wie folgt chemisch sensibilisiert:

Auf die Kerne K bis N lässt man mit dem kontrollierten Doppelstrahlverfahren oktaedrische Hüllen bei 65°C, pAg 9,0 und pH 5,6 aufwachsen bis Oktaeder mit einer volumenäquivalenten Kubenkantenlänge von 0,71 pm entstanden sind.

Die vier Emulsionen werden nochmals geflockt, gewaschen und redispergiert und dann in gleicher Weise chemisch sensibilisiert (4,5 µ Mol Na₂S₂0₃ und 20 p Mol HAuCI₄ pro Mol Silber bei 65°C, pH = 6,3, pAg = 8,5).

Zu je 1000 g Emulsion (enthaltend 1 Mol Silberhalogenid) gibt man 56 ml 1 molarer Kaliumjodidlösung und digeriert 5 Minuten bei 40°C. Dann wird durch Zugabe von 1 molarer Silbernitratlösung der pAg-Wert von 8,5 eingestellt.

Die Emulsionen werden in bekannter Weise auf einen transparenten Schichtträger vergossen und wie in Beispiel 1 angegeben verarbeitet. Man erhält positive Bilder des Belichtungskeils, die sensitometrischen Resultate sind in der folgenden Tabelle 5 angegeben:

Ein Empfindlichkeitsvergleich der Tabellen 4 und 5 zeigt, dass die Empfindlichkeit der Direktpositivemulsionen in Tabelle 5 umso grösser sind, je grösser die (Negativ-) Empfindlichkeiten der Kernemulsionen (Tabelle 4) sind.

### Beispiel 9

Auf die chemisch sensibilisierte Kernemulsion L (Kuben 0.47 µm) wie sie in Beispiel 8 beschrieben ist, wird bei einem konstanten pAg-Wert von 5,9 mit kontrolliertem Doppelstrahlverfahren eine Hülle aus 90 Mol-% Silberbromid und 10 Mol-% Silberchlorid aufwachsen lassen, bis die kubischen Kristalle eine mittlere Kantenlänge von 0,67 um erreicht haben. Die Emulsion wird dann in der üblichen Weise geflockt, redispergiert und mit 4,8 µ Mol Natriumₜhiosulfat und 2,3 p Mol Goldchlorwasserstoffsäure bei pAg 8,5, pH 6,3 chemisch sensibilisiert (120 Minuten bei 60°C). Die so sensibilisierte Emulsion wird bei 40°C pro Mol Silberhalogenid einige Minuten lang mit 26 ml 1 molarer Kaliumjodidlösung digeriert und dann auf einen pAg-Wert von 8,5 eingestellt. Dann wird die Emulsion auf einen transparenten Schichtträger mit einem Silberauftrag von 1 g Silber pro m² vergossen und, wie in Beispiel 1 beschrieben, verarbeitet. Man erhält die folgenden sensitometrischen Werte:

### Beispiel 10

1000 g der Emulsion L wie sie in Beispiel 8 beschrieben ist und die 1 Mol Silberbromid enthält, werden bei 40°C mit 20 ml 1 molarer Kaliumjodidlösung 5 Minuten lang digeriert, anschliessend wird der pAg-Wert auf 8,5 und der pH-Wert auf 6,3 eingestellt. Dann wird mit 270 mg des Rotsensibilisators der Formel spektral sensibilisiert. Die Emulsion wird in üblicher Weise, zusammen mit dem blaugrünen Farbstoff der Formel auf einem transparenten Schichtträger vergossen, so dass 1 m² Schicht 625 mg Silber, 175 mg Farbstoff der Formel (102) und 40 mg 1₋Amino-3-hydroxy-5-methylmorpholiniumtriazintetrafluoroborat enthält. Es wird hinter einem Stufenkeil mit rotem Licht belichtet und bei 30°C wie folgt behandelt:

Die Bäder haben die folgende Zusammensetzung:

### Bad 1: Entwickler

### Bad 2: Bleichbad

Man erhält ein blaugrünes Negativbild des aufbelichteten Stufenkeils mit einer Maximaldichte von 1,33, einer Minimaldichte von 0,04 und einer log. rel. Empfindlichkeit von 2,22 bei 50% der Maximaldichte.

### Beispiel 11

Auf einen weissopaken Schichtträger werden die folgenden Schichten in der angegebenen Reihenfolge aufgetragen:
1. eine Schicht, die 1,77 g/m² Gelatine, 0,13 g/m² des Cyanfarbstoffs der Formel (102) und 0,18 g/m² Silber als rotempfindliche Silberbromojodidemulsion enthält;
2. eine Zwischenschicht aus 1,5 g/m² Gelatine;
3. eine Schicht, die 2,5 g/m² Gelatine und 0,154 g/m² des Magentafarbstoffs der Formel und 0,23 g/m² Silber als grünempfindliche Silberbromojodidemulsion enthält;
4. eine Zwischen- bzw. Maskierschicht, die 1,7 g/m² Gelatine, 0,12 g/m² des Gelbfarbstoffs der Formel und 0,45 g/m² Silber als Direktpositivemulsion enthält wie sie in Beispiel 10 beschrieben ist. Die Direktpositivemulsion wird pro Mol Silber mit 250 mg des Grünsensibilisatores der Formel sensibilisiert;
5. eine Schicht, die 1,62 g/m² Gelatine, 0,08 g/m² des Gelbfarbstoffs der Formel (104) und 0,26 g Silber als blauempfindliche Silberbromidemulsion enthält, und
6. eine Schutzschicht aus 1,5 g/m² Gelatine.

Das Material enthält ausserdem 0,19 g/m2 des Härtungsmittels 2-Amino-4-hydroxy-6-(4₋methyl- morpholinium)-1,3,5-triazintetrafluoroborat.

Zum Vergleich wird ein unmaskiertes Material hergestellt, das anstelle der Maskierschicht 4 lediglich eine Gelbfilterschicht aus 1,7 g/m² Gelatine, 0,054 g/m² des Gelbfarbstoffs der Formel (104) und 0,04 g/m² kolloidales Silber enthält.

Von beiden Materialien werden Graukeile durch entsprechende Belichtung mit rotem, grünem und blauem Licht und anschliessende Verarbeitung wie in Beispiel 10 beschrieben hergestellt. Durch Belichtung mit blauem Licht werden ebenso Keile hergestellt, deren Farbe von Blau nach Schwarz verläuft (Blaukeil). Aus den gemessenen Farbdichten des Grau- und Blaukeiles werden die analytischen Farbdichten der Gelbfarbstoffschicht und die entsprechenden Empfindlichkeiten berechnet. Dabei ergeben sich die folgenden Werte: log. rel. E. der Gelbschicht

Das Vergleichsmaterial ohne Maskierschicht zeigt eine log. rel. E. der Gelbschicht

Durch den Empfindlichkeitsunterschied der Gelbschicht zwischen Graukeil und Blaukeil ist der Maskiereffekt deutlich demonstriert.

### Beispiel 12

Es wird eine Direktpositivemulsion wie in Beispiel 10 beschrieben hergestellt. Die Emulsion wird mit 250 mg des Grünsensibilisators der Formel (105)-pro Mol Silberhalogenid spektral sensibilisiert. Die Direktpositivemulsion wird zusammen mit einer Emulsion des Farbkupplers der Formel auf einen polyäthylenbeschichteten Papierträger vergossen, so dass pro m² Schichtträgerfläche 520 mg Silber, 390 mg Farbkuppler und 2 g Gelatine enthalten sind. Darüber wird eine Gelatineschutzschicht vergossen, die 1,5 g/m² Gelatine und 0,06 g/m² 2-Amino-4-hydroxy-6-(4-methylmorpholinium)-1,3,5-triazintetrafluoroborat enthält.

Das Material wird wie üblich belichtet und bei 32,8°C wie folgt verarbeitet:

Das Entwicklerbad hat die folgende Zusammensetzung:
4-Amino-3-methyl-N-äthyl-N-[ß-(methyl-sulfonamido)äthyl]-anilin.

Der pH-Wert beträgt 10,1.

Als Bleichfixierbad dient ein Bad, das die folgende Zusammensetzung aufweist:

Nach den Wässern und Trocknen erhält man ein purpurfarbenes, positives Bild des aufbelichteten Stufenkeils.

### Beispiel 13

Es wird ein Material für das Farbdiffusionsübertragungsverfahren hergestellt. Hierzu werden auf einen transparenten Schichtträger die folgenden Schichten aufgetragen:
1. Eine Empfangsschicht, die als Beizmittel 1,5 g/m² eines Copolymers aus 50 Teilen Styrol und 50 Teilen Butylacrylat und 4 g/m² Gelatine enthält;
2. eine weissopake Schicht, die 3 g/m² Gelatine und 23 g/m² Titandioxyd enthält;
3. eine Schicht, die 3,0 g/m² Gelatine und einen Azofarbstoff der Formel (0,1 g/m²) enthält;
4. eine Emulsionsschicht, mit 2,0 g/m² Gelatine und 1,5 g/m² Silber als grünsensibilisierte Direktpositivemulsion, wie sie im Beispiel 11 verwendet wird;
5. eine Schutzschicht, die 1,5 g/m² Gelatine und 0,15 g/m² 2-Amino-4-hydroxy-6-(4₋methylmorpholiun- ium)-1,3,5-triazintetrafluoroborat enthält.

Nach der Belichtung verarbeitet man bei 20°C 3 Minuten lang im Entwicklungsbad und 3 Minuten im Bleichbad wie im Beispiel 10 beschrieben und wäscht anschliessend 1 Minute in Wasser.

Man erhält in der Empfangsschicht ein positives Purpurbild des aufbelichteten Keils, das durch den transparenten Träger hindurch betrachtet werden kann.

## Patentansprüche

1. Verfahren zur Herstellung photographischer Direktpositivemulsionen, die Silberhalogenidkristalle mit geschichtetem Aufbau enthalten, deren Kern chemisch sensibilisiert ist und die ein latentes Innenbild liefern können, dadurch gekennzeichnet, dass man auf chemisch sensibilisierte Silberhalogenidkerne eine Hülle von Silberhalogenid aufwachsen lässt, die Oberfläche der Hülle zuerst einer Schwefel-Goldsensibilisierung und dann einer Behandlung mit Jodidionen unterzieht.

2. Verfahren nach Anspruch 1, dadurch gekennzeichnet, dass man eine Silberhalogenidkernemulsion verwendet, worin der Variationskoeffizient der Kristallgrösse der Silberhalogenidkerne kleiner als 20% ist.

3. Verfahren nach Anspruch 1, dadurch gekennzeichnet, dass die chemische Sensibilisierung der Silberhalogenidkerne mit Schwefel-, Selen- und/oder Tellurverbindungen oder mit Edelmetallverbindungen erfolgt.

4. Verfahren nach Anspruch 1, dadurch gekennzeichnet, dass die chemische Sensibilisierung. der Silberhalogenidkerne mit Schwefel-, Selen- und/oder Tellurverbindungen in Kombination mit Edelmetallverbindungen erfolgt.

5. Verfahren nach einem der Ansprüche 3 oder 4, dadurch gekennzeichnet, dass die Edelmetallverbindungen Gold- oder Iridiumverbindungen sind.

6. Verfahren nach einem der Ansprüche 3 oder 4, dadurch gekennzeichnet, dass 0 bis 50 µ Mol Schwefel-, Selen- und/oder Tellurverbindung und 0 bis 25 p Mol Edelmetallverbindungen pro Mol Silber zur chemischen Sensibilisierung verwendet werden.

7. Verfahren nach einem der Ansprüche 3 oder 4, dadurch gekennzeichnet, dass 0,1 bis 100 p Mol Schwefel-, Selen- und/oder Tellurverbindung und 0,01 bis 200 µ Mol Edelmetallverbindung pro Mol Silber zur chemischen Sensibilisierung verwendet werden.

8. Verfahren nach Anspruch 1, dadurch gekennzeichnet, dass die chemisch sensibilisierten Silberhalogenidkerne mit einer Hülle aus Silberbromid, Silberchlorid oder Silberchlorobromid überzogen werden.

9. Verfahren nach Anspruch 8, dadurch gekennzeichnet, dass die Silberhalogenidkerne mit soviel Silberhalogenidhülle überzogen werden, dass das Volumen der Silberhalogenidkerne sich zum Volumen der Hülle wie 1:50 bis 5:1 verhält.

10. Verfahren nach Anspruch 1, dadurch gekennzeichnet, dass die Hülle mit Natriumthiosulfat in Kombination mit Goldrhodanid oder Goldchlorwasserstoffsäure chemisch sensibilisiert wird.

11. Verfahren nach Anspruch 1, dadurch gekennzeichnet, dass pro Mol Silber 1 bis 50 µ Mol Schwefelsensibilisierungsmittel und 1 bis 100 p Mol Edelmetallsensibilisierungsmittel verwendet werden.

12. Verfahren nach Anspruch 11, dadurch gekennzeichnet, dass pro Mol Silber 4 bis 151-1 Mol Schwefelsensibilisierungsmittel und 3 bis 25 µ Mol Edelmetallsensibilisierungsmittel verwendet werden.

13. Verfahren nach Anspruch 1, dadurch gekennzeichnet, dass die Hülle nach der Schwefel-Goldsensibilisierung mit einer Lösung eines Alkalimetalljodids behandelt wird.

14. Verfahren nach Anspruch 13, dadurch gekennzeichnet, dass man mit einer Lösung, die 0,1 bis 20 Mol-% Alkalimetalljodid bezogen auf Silberhalogenid enthält, behandelt.

15. Verfahren nach Anspruch 14, dadurch gekennzeichnet, dass man mit einer Lösung die 0,5 bis 10 Mol-% Alkalimetalljodid bezogen auf Silberhalogenid enthält, behandelt.

16. Verfahren nach Anspruch 13, dadurch gekennzeichnet, dass nach der Behandlung der Hülle mit einer Lösung eines Alkalimetalljodids ein pAg-Wert von 8 bis 9 eingestellt wird.

17. Verfahren nach Anspruch 1, dadurch gekennzeichnet, dass gleichzeitig mit der Schwefel-Goldsensibilisierung der Hülle die spektrale Sensibilisierung erfolgt.

18. Verfahren nach Anspruch 1, dadurch gekennzeichnet, dass die mit Jodidionen behandelte Hülle spektral sensibilisiert wird.

19. Die nach dem Verfahren nach Anspruch 1 erhaltenen Direktpositivemulsionen.

20. Verwendung der nach Anspruch 19 erhaltenen Direktpositivemulsionen in photographischen Materialien und photographischen Elementen und Filmeinheiten für die chromogene Entwicklung, Farbdiffusionstransferprozesse und das Silberfarbbleichverfahren.

21. Photographische Materialien sowie photographische Elemente und Filmeinheiten für die chromogene Entwicklung, Farbdiffusionstransferprozesse und das Silberfarbbleichverfahren, die mindestens eine der nach Anspruch 19 erhaltenen Direktpositivemulsionen enthalten.

22. Verfahren zur Herstellung photographischer direktpositiver Bilder unter Verwendung der photographischen Materialien nach Anspruch 21, dadurch gekennzeichnet, dass man diese Materialien auf übliche Weise belichtet, entwickelt, gegebenenfalls bleicht, fixiert, wässert und trocknet.

## Revendications

1. Procédé de production d'émulsions photographiques positives directes contenant des critaux d'halogénure d'argent de structure lamellaire, dont le noyau est sensibilisé chimiquement et qui peuvent donner une image interne latente, caractérisé en ce que l'on fait croître une enveloppe d'halogénure d'argent sur lés noyaux d'halogénure d'argent sensibilisés chimiquement et l'on soumet d'abord la surface de l'enveloppe à une sensibilisation au soufre/or, puis à un traitement avec des ions iodure.

2. Procédé selon la revendication 1, caractérisé en ce que l'on utilise une émulsion de noyau d'halogénure d'argent dans laquelle le coefficient de variation de la taille des cristaux des noyaux d'halogénure d'argent est inférieur à 20%.

3. Procédé selon la revendication 1, caractérisé en ce que la sensibilisation chimique des noyaux d'halogénure d'argent est réalisée avec des composé du soufre, du sélénium et/ou du tellure ou avec des composés de métaux rares.

4. Procédé selon la revendication 1, caractérisé en ce que la sensibilisation chimique des noyaux d'halogénure d'argent est réalisée avec des composés du soufre, du sélénium et/ou du tellure en combinaison avec des composés de métaux rares.

5. Procédé selon l'une quelconque des revendications 3 ou 4, caractérisé en ce que les composés de métaux rares sont des composés de l'or ou de l'iridium.

6. Procédé selon l'une quelconque des revendications 3 ou 4, caractérisé en ce que l'on utilise pour la sensibilisation chimique 0 à 50 pmoles du composé du soufre, du sélénium et/ou du tellure et 0 à 25 pmoles de composés de métaux rares par mole d'argent.

7. Procédé selon l'une quelconque des revendications 3 ou 4, caractérisé en ce que l'on utilise pour la sensibilisation chimique 0,1 à 100 pmoles du composé du soufre, du sélénium et/ou du tellure et 0,01 à 200 pmoles de composé de métaux rares par mole d'argent.

8. Procédé selon la revendication 1, caractérisé en ce que les noyaux d'halogénure d'argent sensibilisés chimiquement sont enrobés d'une enveloppe de bromure d'argent, de chlorure d'argent ou de chlorobromure d'argent.

9. Procédé selon la revendication 8, caractérisé en ce que les noyaux d'halogénure d'argent sont enrobés d'une quantité d'enveloppe d'halogénure d'argent telle que le rapport du volume des noyaux d'halogénure d'argent au volume de l'enveloppe est de 1:50 à 5:1.

10. Procédé selon la revendication 1, caractérisé en ce que l'enveloppe est sensibilisée chimiquement avec du thiosulfate de sodium en combinaison avec du thiocyanate d'or ou de l'acide chloroaurique.

11. Procédé selon la revendication 1, caractérisé en ce que l'on utilise 1 à 50 pmoles de sensibilisateur au soufre et 1 à 100 pmoles de sensibilisateur au métal rare par mole d'argent.

12. Procédé selon la revendication 11, caractérisé en ce que l'on utilise 4 à 15 µmoles de sensibilisateur au soufre et 3 à 25 µmoles de sensibilisateur au métal rare par mole d'argent.

13. Procédé selon la revendication 1, caractérisé en ce que l'enveloppe est traitée, après la sensibilisation au soufre/or, avec une solution d'un iodure de métal alcalin.

14. Procédé selon la revendication 13, caractérisé en ce que l'on utilise pour le traitement une solution contenant 0,1 à 20% en moles d'iodure de métal alcalin, par rapport à l'halogénure d'argent.

15. Procédé selon la revendication 14, caractérisé en ce que l'on utilise pour le traitement une solution contenant 0,5 à 10% en moles d'iodure de métal alcalin, par rapport à l'halogénure d'argent.

16. Procédé selon la revendication 13, caractérisé en ce que, après le traitement de l'enveloppe avec une solution d'un iodure de métal alcalin, on obtient une valeur de pAg de 8 à 9.

17. Procédé selon la revendication 1, caractérisé en ce que la sensibilisation spectrale de l'enveloppe est réalisée simultanément à la sensibilisation au soufre/or.

18. Procédé selon la revendication 1, caractérisé en ce que l'enveloppe traitée avec les ions iodure est sensibilisée spectralement.

19. Emulsions positives directes obtenues par le procédé selon la revendication 1.

20. Utilisation des émulsions positives directes obtenues selon la revendication 19 dans des matériaux photographiques et des éléments photographiques et des unités de film pour les procédés de développement chromogène, de transfert par diffusion de colorant et le procédé de blanchiment des colorants à l'argent.

21. Matériaux photographiques ainsi qu'éléments photographiques et unités de film pour les procédés de développement chromogène, de transfert par diffusion de colorant et le procédé de blanchiment des colorants à l'argent, qui contiennent au moins une des émulsions positives directes obtenues selon la revendication 19.

22. Procédé de production d'images photographiques positives directes, au moyen des matériaux photographiques selon la revendication 21, caractérisé en ce que ces matériaux sont exposés, développés, blanchis le cas échéant, fixés, lavés et séchés de la manière classique.

## Claims

1. Process for producing photographic direct positive emulsions containing silver halide crystals of layer structure, the core of which is chemically sensitized and which can give a latent internal image, characterized in that a shell of silver halide is allowed to grow on chemically sensitized silver halide cores, and the surface of the shell is subjected first to a sulphur/gold sensitization and then to a treatment with iodide ions.

2. Process according to Claim 1, characterized in that a silver halide core emulsion is used, in which the variation coefficient of the crystal size of the silver halide cores is smaller than 20%.

3. Process according to Claim 1, characterized in that the chemical sensitization of the silver halide cores is carried out with compounds of sulphur, selenium and/or tellurium or with rare metal compounds.

4. Process according to Claim 1, characterized in that the chemical sensitization of the silver halide cores is carried out with compounds of sulphur, selenium and/or tellurium in combination with rare metal compounds.

5. Process according to either of Claims 3 or 4, characterized in that the rare metal compounds are compounds of gold or iridium.

6. Process according to either of Claims 3 or 4, characterized in that 0 to 50 pmol of the compound of sulphur, selenium and/ortellurium and Oto 25 pmol of rare metal compounds per mol of silver are used for the chemical sensitization.

7. Process according to either of Claims 3 or 4, characterized in that 0:1 to 100 µmol of the compound of sulphur, selenium and/or tellurium and 0.01 to 200 pmol of rare metal compound per mol of silver are used for the chemical sensitization.

8. Process according to Claim 1, characterized in that the chemically sensitized silver halide cores are coated with a shell of silver bromide, silver chloride or silver chlorobromide.

9. Process according to Claim 8, characterized in that the silver halide cores are coated with such a quantity of silver halide shell that the ratio of the volume of the silver halide cores to the volume of the shell is 1:50 to 5:1.

10. Process according to Claim 1, characterized in that the shell is chemically sensitized with sodium thiosulphate in combination with gold thiocyanate or chloroauric acid.

11. Process according to Claim 1, characterized in that 1 to 50 pmol of sulphur sensitizer and 1 to 100 µmol of rare metal sensitizer are used per mol of silver.

12. Process according to Claim 11, characterized in that 4 to 15 pmol of sulphur sensitizer and 3 to 25 µmol of rare metal sensitizer are used per mol of silver.

13. Process according to Claim 1, characterized in that the shell is treated after the sulphur/gold sensitization with a solution of an alkali metal iodide.

14. Process according to Claim 13, characterized in that a solution containing 0.1 to 20 mol% of alkali metal iodide, relative to silver halide, is used for the treatment.

15. Process according to Claim 14, characterized in that a solution containing 0.5 to 10 mol% of alkali metal iodide, relative to silver halide, is used for the treatment.

16. Process according to Claim 13, characterized in that, after the treatment of the shell with a solution of an alkali metal iodide, a pAg value from 8 to 9 is set.

17. Process according to Claim 1, characterized in that the spectral sensitization of the shell is carried out simultaneously with the sulphur/gold sensitization.

18. Process according to Claim 1,characterized in that the shell treated with iodide ions is spectrally sensitized.

19. The direct positive emulsions obtained by the process according to Claim 1.

20. Use of the direct positive emulsions, obtained according to Claim 19, in photographic materials and photographic elements and film units for chromogenic development, dye diffusion transfer processes and the silver dye bleach process.

21. Photographic materials as well as photographic elements and film units for the chromogenic development, dye diffusion transfer processes and the silver dye bleach process, which contain at least one of the direct positive emulsions obtained according to Claim 19.

22. Process for producing photographic direct-positive images, using the photographic materials according to Claim 21, characterized in that these materials are exposed, developed, bleached if appropriate, fixed, washed and dried in the conventional manner.
